# EUROPÄISCHE PATENTSCHRIFT

(11) **EP 1 075 506 B1**
(45) Veröffentlichungstag und Bekanntmachung des Hinweises auf die Patenterteilung: **15.06.2005**
(21) Anmeldenummer: 99923494.1
(22) Anmeldetag: 29.04.1999
(51) Int. Cl.: C11D 3/395, C11D 3/00

(54) **BLEICH- UND DESINFEKTIONSMITTEL**
BLEACHING AND DISINFECTING AGENTS
AGENTS DE BLANCHIMENT ET DE DESINFECTION

(30) Priorität: 08.05.1998 US 84767 P
(43) Veröffentlichungstag der Anmeldung: 14.02.2001
(73) Patentinhaber: Henkel Kommanditgesellschaft auf Aktien, 40589 Düsseldorf (DE)
(72) Erfinder: JOSA, Jaume, E-08222 Terrassa (ES); CHOY, Clement, K., Alamo, CA 94507 (US)
(86) Internationale Anmeldenummer: PCT/EP1999/002903
(87) Internationale Veröffentlichungsnummer: WO 1999/058635

(56) Entgegenhaltungen:
- EP-A- 0 129 980
- EP-A- 0 622 451
- WO-A-98/01528
- DE-A- 19 621 048
- DE-C- 4 333 100

## Beschreibung

### Gebiet der Erfindung

Die Erfindung betrifft neue wäßrige Bleich- und Desinfektionsmittel, enthaltend Alkalimetallhypochlorite, Tenside, Elektrolytsalze und Tetrahydromyrcenol in definierten Mengenverhältnissen.

### Stand der Technik

In der Vergangenheit haben sich in den Bereichen Hygiene und Desinfektion, aber auch in der Textilbehandlung, solche Bleichmittel auf der Grundlage von Alkalimetallhypochloriten bewährt, die über eine bemerkenswerte Viskosität verfügen und sich daher sowohl für die Behandlung horizontaler als auch geneigter und vor allem vertikaler Oberflächen eignen. Die Viskosität dieser Mittel bewirkt, daß die Kontaktzeit zwischen diesen und den zu behandelnden Oberflächen wesentlich größer ist als bei handelsüblichen Flüssigprodukten, die rasch von der Oberfläche abfließen.

In der Vergangenheit hat es nicht an Versuchen gemangelt, derartig viskose Bleich- und Desinfektionsmittel bereitzustellen. So wurde beispielsweise gefunden, daß bestimmte Tenside oder Tensidgemische eine verdickende Wirkung auf wäßrige Hypochforitlösungen ausüben. In der **EP-A 0274885** (ICI) wird beispielsweise der Einsatz von Mischungen linearer und verzweigter Aminoxide empfohlen. Gemäß der Lehre der **EP-A 0145084** (Unilever) können für diesen Zweck auch Mischungen von Aminoxiden mit Seifen, Sarkosinaten, Tauriden oder Zuckerestem eingesetzt werden. Aus den Schriften **EP-A 0079102, EP-A 0137551** und **EP-A 0447261** (Unilever) ist der Einsatz von Aminoxiden mit Seife oder Sarkosinat und weiteren anionischen Tensiden, beispielsweise Alkylsulfaten, Alkylethersulfaten, sekundären Alkansulfonaten oder Alkylbenzolsulfonaten als verdickende Komponente bekannt. Über die Verwendung von Alkylarylsulfonaten als Verdickungsmitteln in wäßrigen Bleichmitteln, die bestimmte Stilbenfarbstoffe als optische Aufheller enthalten, wird in der **EP-A 0156438** berichtet. Gegenstand der **ES-A 8801389** (Henkel Ibérica) sind Bleichmittel auf Basis von wäßrigen Hypochloritlösungen, die als Tensidkomponente überwiegend Alkylethersulfate und daneben kleine Anteile an Aminoxiden enthalten. Aus der **EP-A1 0447261** sind weiterhin wäßrige Bleichmittelzusammensetzungen mit einem Gehalt an Natriumhypochlorit und anionischen Tensiden bekannt. Die Hypochloritkonzentration dieser Mittel liegt jedoch bei 0,1 bis 8 und vorzugsweise 0,5 bis 5 Gew.-% Aktivchlor. Im Deutschen Patent DE-C1 4333100 hat die Anmelderin bereits stabile und ausreichend viskose wäßrige Bleich- und Reinigungsmittel auf Basis von Hypochloriten, Fettalkoholethersulfaten und Aminoxiden vorgeschlagen, die als zwingende Komponente Aminoxidphosphonsäuren enthalten. Diese tragen zwar entscheidend zur Verdickung der Mittel bei, können jedoch den Aktivchlorgehalt nicht stabilisieren. Aus der Schrift US 4,588,514 (Lever) sind schließlich alkalische Hypochloritbleichmittel bekannt, die zur Viskositätseinstellung Aminoxide sowie geringe Mengen an Alkyfethersulfaten und Seifen enthalten. Die Zubereitungen weisen jedoch einen hohen Hypochloritanteil von 7 Gew.-% auf. Bei Übertragung der Lehre auf modeme Bleichmittel mit niedrigem Aktivchloranteil werden weder ausreichend verdickte noch lagerstabile Produkte erhalten. Des weiteren sei auf die intemationale Patentanmeldung WO 93/08247 (Clorox) verwiesen, die alkalische Reiniger mit einem Gehalt an Alkylethersulfaten und Terpenderivaten betrifft sowie auf die europäische Offenlegungsschrift EP-A2 0651051 (Clorox), die gelförmige Hypochloritzubereitungen offenbart, welche ein temäres Verdickungsmittelsystem bestehend aus Seife, Aminoxid oder Betain und Terpenderivaten enthalten. Die europäische Patentanmeldung EP-A-622451 beschreibt parfümierte Hypochlorit-Bleichmittel, wobei Tetrahydromyrcenol als bleichstabiles Parfüm genannt wird. Daß dieses die Viskosität von Mitteln erhöht, die Alkylethersulfate oder deren Mischungen mit Aminoxiden enthalten, ist nicht offenbart. Die europäische Patentanmeldung EP-A-129980 beschreibt hypochlorithaltige Bleichmittel mit quaternären Alkoxysilanen und Aminoxiden, deren Viskosität durch die Zugabe von sekundären und tertiären Alkoholen erhöht werden kann. Auch diese Schrift enthält keinen Hinweis darauf, daß Tetrahydromyrcenol die Viskosität von Mitteln mit anderen Tensidzusammensetzungen erhöhen könnte.
Die Aufgabe der Erfindung hat somit darin bestanden, neue wäßrige Bleich- und Desinfektionsmittel zur Verfügung zu stellen, die sich bei niedrigem Aktivchlorgehalt durch eine ausreichend hohe und stabile Viskosität auszeichnen. Eine zusätzliche Aufgabe hat schließlich darin bestanden, Verdickungsmittel für Hypochloritbleichmittel zu entwickeln, die in den Rezepturen noch weitere Aufgaben übernehmen können.

### Beschreibung der Erfindung

Gegenstand der Erfindung sind Bleich- und Desinfektionsmittel, enthaltend - bezogen auf die Mittel -
(a) 1 bis 6 Gew.-% Alkalimetallhypochlorite,
(b) 0,5 bis 5 Gew.-% unten näher definierte Alkylethersulfate oder Alkylethersulfate und Aminoxide,
(c) 0,5 bis 2 Gew.-% Alkalimetallhydroxide,
(d) 0,5 bis 3 Gew.-% Elektrolytsalze,
(e) 0,01 bis 1 Gew.-% Tetrahydromyrcenol und
(f) 0 bis 4 Gew.-% Fettsäuresalze,
mit der Maßgabe, daß sich die Mengenangaben mit Wasser sowie gegebenenfalls weiteren Hilfs- und Zusatzstoffen zu 100 Gew.-% ergänzen.
Überraschenderweise wurde gefunden, daß Bleich- und Desinfektionsmittel der angegebenen Zusammensetzung nicht nur chlorstabil sind, sondern durch den Zusatz von Tetrahydromyrcenol auch eine ausreichend hohe und konstante Viskosität erhalten. Die Erfindung schließt dabei die Erkenntnis ein, daß das Tetrahydromyrcenol nicht nur einen verdickenden Effekt bewirkt, sondern selbst auch als aktivchlorstabiler Duftstoff wirkt, was zu einer Vereinfachung der Rezeptur und damit zu einem wirtschaftlichen Vorteil führen kann, da andere, in der Regel deutlich teurere Parfümstoffe nicht noch zusätzlich eingearbeitet werden müssen.

### Alkalimetallhypochlorite

Unter Alkalimetallhypochloriten sind Lithium-, Kalium- und insbesondere Natriumhypochlorit zu verstehen. Die Hypochlorite können vorzugsweise in Mengen von 2 bis 4 Gew.-% - bezogen auf die Mittel - eingesetzt werden.

### Alkylethersulfate

Alkylethersulfate stellen bekannte anionische Tenside dar, die durch Sulfatierung von nichtionischen Tensiden vom Typ der Alkylpolyglycolether und nachfolgende Neutralisation erhalten werden. Die im Sinne der erfindungsgemäßen Mittel in Betracht kommenden Alkylethersulfate folgen der Formel (I),

**R**^{**1**}**O-(CH**_{**2**}**CH**_{**2**}**O)**_{**n**}**SO**_{**3**}**X** (I)

in der R¹ für einen Alkylrest mit 12 bis 18 Kohlenstoffatomen, n für Zahlen 2 bis 5 und X für Natrium oder Kalium steht. Typische Beispiele sind die Natriumsalze von Sulfaten des C_{12/14}-Kokosalkohol-2, - 2,3- und -3-EO-Adduktes. Die Alkylethersulfate können eine konventionelle oder eingeengte Homologenverteilung aufweisen. Vorzugsweise werden die Alkylethersulfate in Mengen von 2 bis 4 Gew.-% - bezogen auf die Mittel - eingesetzt.

### Aminoxide

Auch Aminoxide stellen bekannte Stoffe dar, die gelegentlich den kationischen, in der Regel jedoch den nichtionischen Tensiden zugerechnet werden. Zu ihrer Herstellung geht man von tertiären Fettaminen aus, die üblicherweise entweder einen langen und zwei kurze oder zwei lange und einen kurzen Alkylrest aufweisen, und oxidiert sie in Gegenwart von Wasserstoffperoxid. Die im Sinne der Erfindung in Betracht kommenden Aminoxide folgen der Formel (II), in der R² für einen linearen oder verzweigten Alkylrest mit 12 bis 18 Kohlenstoffatomen sowie R³ und R⁴ unabhängig voneinander für R² oder einen gegebenenfalls hydroxysubstituierten Alkylrest mit 1 bis 4 Kohlenstoffatomen stehen. Vorzugsweise werden Aminoxide der Formel (II) eingesetzt, in der R² und R³ für C_{12/14}- bzw. C_{12/18}-Kokosalkylreste stehen und R⁴ einen Methyl- oder einen Hydroxyethylrest bedeutet. Ebenfalls bevorzugt sind Aminoxide der Formel (II), in denen R² für einen C_{12/14}- bzw. C_{12/18}-Kokosalkylrest steht und R³ und R⁴ die Bedeutung eines Methyl- oder Hydroxyethylrestes haben. Vorzugsweise werden die Aminoxide in Mengen von 1,5 bis 3 Gew.-% - bezogen auf die Mittel - eingesetzt.

### Alkalimetallhydroxide

Als Alkalimetallhydroxide kommen Kaliumhydroxid und insbesondere Natriumhydroxid in Betracht, welche vorzugsweise in Mengen von 1,5 bis 2 Gew.-% - bezogen auf die Mittel - eingesetzt werden und dazu dienen, den pH-Wert der Mittel auf einen optimalen Wert von 12,5 bis 14 einzustellen.

### Elektrolytsalze

Typische Beispiele für geeignete Elektrolytsalze sind die Alkali- und Erdalkalicarbonate, -chloride, - silicate, -phosphate und -phosphonate sowie deren Gemische. Vorzugsweise werden Natrium- oder Kaliumcarbonat bzw. -chlorid eingesetzt, die nicht nur die gewünschten Pufferung der Zubereitung bewirken, sondern zusätzlich auch noch eine Sequestrierung von Metall-, insbesondere von Schwermetallionen leisten. Ein zusätzlicher Vorteil besteht weiterhin in ihrem niedrigen Preis und der leichten Einarbeitbarkeit. Vorzugsweise werden die Elektrolytsalze in Mengen von 1 bis 2 Gew.-% - bezogen auf die Mittel - eingesetzt.

### Tetrahydromyrcenol

Tetrahydromyrcenol folgt der Formel (IV). Das Terpen wird durch Hydrierung von Myrcenol gewonnen, welches eine Vorstufe zur Herstellung von Geraniol und Citronellol darstellt.

Die bevorzugten Einsatzmengen liegen bei 0,1 bis 0,5 Gew.-% - bezogen auf die Mittel.

### Fettsäuresalze

Als weitere Bestandteile können die erfindungsgemäßen Mittel Fettsäuresalze der Formel (III) enthalten,

**R**^{**5**}**CO-OX** (III)

in der R⁵CO für einen Acylrest mit 12 bis 22 Kohlenstoffatomen und X für ein Alkalimetall steht. Typische Beispiele sind die Natrium- und/oder Kaliumsalze der Laurinsäure, Myristinsäure, Palmitinsäure, Palmoleinsäure, Stearinsäure, Isostearinsäure, Ölsäure, Elaidinsäure, Petroselinsäure, Linolsäure, Linolensäure, Elaeostearinsäure, Arachinsäure, Gadoleinsäure, Behensäure und Erucasäure sowie deren technische Mischungen, wie sie bei der Druckspaltung technischer Fette und Öle anfallen. Vorzugsweise werden Salze technischer Kokos- oder Talgfettsäuren eingesetzt. Da die erfindungsgemäßen Rezepturen stark alkalisch eingestellt sind, können anstelle der Salze auch die Fettsäuren eingesetzt werden, die beim Eintragen in die Mischung in situ neutralisiert werden. Vorzugsweise werden die Fettsäuresalze in Mengen von 0,5 bis 2 Gew.-% - bezogen auf die Mittel - eingesetzt.

### Gewerbliche Anwendbarkeit

Die erfindungsgemäßen Mittel weisen unmittelbar nach der Herstellung eine Viskosität oberhalb von 500 mPas - gemessen bei 20°C in einem Brookfield-Viskosimeter - auf, sind lagerstabil, gegen Chlorzehrung beständig und zeichnen sich durch ein ausgezeichnetes Dispergiervermögen für Farbstoffpigmente aus. Ein weiterer Gegenstand der Erfindung betrifft die Verwendung von Tetrahydromyrcenol als chlorstabiler Duftstoff und Verdickungsmittel in hypochlorithaltigen Bleich- und Desinfektionsmitteln.

Als Hilfs- und Zusatzstoffe, die die Zubereitungen weiterhin enthalten können, kommen beispielsweise weitere chlorstabile Tenside bzw. Hydrotrope in Betracht, wie etwa Alkylsulfate, Alkylsulfonate, Alkylbenzolsulfonate, Xylolsulfonate, Sarkosinate, Tauride, Isethionate, Sulfosuccinate, Betaine, Zuckerester, Fettalkoholpolyglycolether und Alkyloligoglykoside. Vorzugsweise macht die Summe dieser zusätzlichen Tenside höchstens 10 Gew.-% der Gesamtmenge an Tensiden in der Rezeptur aus. Die Mitverwendung von Alkylsulfaten in Mengen von 0,5 bis 3 Gew.-% ist dabei besonders bevorzugt. Darüberhinaus können die Mittel weitere aktivchlorstabile Duftstoffe, optische Aufheller, Farbstoffe und Pigmente in Mengen von insgesamt 0,01 bis 0,5 Gew.-% - bezogen auf die Mittel - enthalten. Zu den als aktivchlorbeständig bekannten Duftstoffen zählen beispielsweise monocyclische und bicyclische Monoterpenalkohole sowie deren Ester mit Essig- oder Propionsäure (z.B. Isoborneal, Dihydroterpenöl, Isobornylacetat, Dihydroterpenylacetat). Bei den optischen Aufhellern kann es sich beispielsweise um das Kalisalz der 4,4'-bis-(1,2,3-Triazolyl)-(2-)-Stilbin-2,2-sulfonsäure handeln, das unter der Marke Phorwite® BHC 766 vertrieben wird. Als Farbpigmente kommen u.a. grüne Chlorophthalocyanine (Pigmosol® Green, Hostaphine® Green) oder gelbes Solar Yellow® BG 300 (Sandoz) in Frage. Als Sequestriermittel können des weiteren Polyacrylate, Aminoxidphosphonsäuren und Ligninsulfonate sowie deren Gemische in Mengen von 0,1 bis 2 und vorzugsweise 0,5 bis 1 Gew.-% - bezogen auf die Mittel - enthalten sein. Die Herstellung der erfindungsgemäßen Mittel erfolgt mittels Umrühren. Gegebenenfalls kann das erhaltene Produkt zur Abtrennung von Fremdkörpern und/oder Agglomeraten dekantiert oder filtriert werden.

### Beispiele

Die Viskosität wurde bei 20°C mit Hilfe eines Brookfield-Viskosimeters (Modell RVT, Spindel Nr.1 oder Nr.2, 200 Upm) bestimmt. Zur Bestimmung der Chlorstabilität wurden die Testmischungen unter dem Einfluß von Tageslicht in einer farblosen Kunststoffflasche gelagert und der Aktivchlorgehalt bestimmt. Die Rezepturen 1 bis 7 sind erfindungsgemäß, die Rezepturen V1 bis V3 dienen zum Vergleich. Die Ergebnisse sind in Tabelle 1 zusammengefaßt (Mengenangaben als Gew.-%)

**Tabelle 1**

| **Viskosität, Lagerstabilität, Chlorzehrung und Reinigungsvermögen** | | | | | | | | | | |
|---|---|---|---|---|---|---|---|---|---|---|
| **Komponenten** | **1** | **2** | **3** | **4** | **5** | **6** | **7** | **V1** | **V2** | **V3** |
| Natriumhypochlorit | 2,0 | 2,0 | 2,0 | 2,0 | 2,0 | 2,0 | 4,0 | 2,0 | 2,0 | 2,0 |
| Kokosfettalkohol+2EO-sulfat-Natriumsalz | 2,6 | 2,0 | 2,0 | 2,0 | 2,0 | 2,0 | 2,0 | 2,0 | 2,0 | 2,0 |
| Dimethylkokosalkylaminoxid | - | - | - | - | - | - | - | - | - | - |
| Natriumhydroxid | 0,9 | 0,9 | 0,9 | 0,9 | 0,4 | 0,4 | 0,9 | 0,4 | 0,4 | 0,9 |
| Natriumcarbonat | 1,0 | 1,0 | 1,0 | 1,5 | 1,5 | 2,0 | 1,5 | 1,5 | 2,0 | 1,0 |
| Natriumchlorid | - | - | 0,5 | - | - | - | - | - | - | - |
| Tetrahydromyrcenol | 0,05 | 0,1 | 0,1 | 0,1 | 0,1 | 0,1 | 0,1 | - | - | - |
| Laurinsäure-Natriumsalz | - | - | - | - | - | 0,1 | - | - | - | - |
| Natriumsilicat | - | - | - | - | - | 0,5 | - | - | - | - |
| Aminoxidphosphonsäure | - | - | - | 0,05 | - | - | - | - | - | - |
| Polyacrylat | - | - | - | - | 0,05 | - | - | - | - | - |
| Wasser | ad 100 | | | | | | | | | |

| ***Viskosität [mPas]*** | | | | | | | | | | |
|---|---|---|---|---|---|---|---|---|---|---|
| *- nach 24 Stunden* | 250 | 620 | 590 | 585 | 520 | 610 | 600 | 15 | 25 | 25 |
| *- nach 2 Wochen* | 220 | 610 | 570 | 545 | 485 | 590 | 580 | 10 | 10 | 10 |
| *- nach 4 Wochen* | 190 | 580 | 550 | 510 | 415 | 550 | 550 | 10 | 10 | 10 |

| ***Aktivchlorgehalt*** **[%-*****rel*****]** | | | | | | | | | | |
|---|---|---|---|---|---|---|---|---|---|---|
| *- sofort* | 100 | 100 | 100 | 100 | 100 | 100 | 100 | 100 | 100 | 100 |
| *- nach 4 Wochen* | 81 | 83 | 85 | 85 | 85 | 86 | 85 | 79 | 78 | 76 |

## Patentansprüche

1. Bleich- und Desinfektionsmittel, enthaltend - bezogen auf die Mittel -
(a) 1 bis 6 Gew.-% Alkalimetallhypochlorite,
(b) 0,5 bis 5 Gew.-% Alkylethersulfate oder Alkylethersulfate und Aminoxide, wobei die Alkylethersulfate der Formel (I),
R¹O-(CH₂CH₂O)ₙSO₃X (I)
in der R¹ für einen Alkylrest mit 12 bis 18 Kohlenstoffatomen, n für Zahlen 2 bis 5 und X für Natrium oder Kalium steht, und die Aminoxide der Formel (II), in der R² für einen linearen oder verzweigten Alkylrest mit 12 bis 18 Kohlenstoffatomen sowie R³ und R⁴ unabhängig voneinander für R² oder einen gegebenenfalls hydroxysubstituierten Alkylrest mit 1 bis 4 Kohlenstoffatomen stehen, entsprechen,
(c) 0,5 bis 2 Gew.-% Alkalimetallhydroxide,
(d) 0,5 bis 3 Gew.-% Elektrolytsalze,
(e) 0,01 bis 1 Gew.-% Tetrahydromyrcenol und
(f) 0 bis 4 Gew.-% Fettsäuresalze
mit der Maßgabe, daß sich die Mengenangaben mit Wasser sowie gegebenenfalls weiteren Hilfs- und Zusatzstoffen zu 100 Gew.-% ergänzen.

2. Mittel nach Anspruch 1, **dadurch gekennzeichnet, daß** sie Natriumhypochlorit enthalten.

3. Mittel nach Anspruch 1 oder 2, **dadurch gekennzeichnet, daß** sie Natriumhydroxid enthalten.

4. Mittel nach einem der Ansprüche 1 bis 3, **dadurch gekennzeichnet, daß** sie Elektrolytsalze enthalten, die ausgewählt sind aus der Gruppe, die gebildet wird von Alkali- und/oder Erdalkalicarbonaten, -chloriden, -silicaten, -phosphaten und -phosphonaten.

5. Mittel nach einem der Ansprüche 1 bis 4, **dadurch gekennzeichnet, daß** sie Fettsäuresalze der Formel (III) enthalten,
R⁶CO-OX (III)
in der R⁶CO für einen Acylrest mit 12 bis 22 Kohlenstoffatomen und X für ein Alkalimetall steht.

6. Mittel nach einem der Ansprüche 1 bis 5, **dadurch gekennzeichnet, daß** sie Sequestriermittel enthalten, die ausgewählt sind aus der Gruppe, die gebildet wird von Polyacrylaten, Aminoxidphosphonsäuren und Ligninsulfonaten.

7. Mittel nach einem der Ansprüche 1 bis 6, **dadurch gekennzeichnet, daß** sie unmittelbar nach der Herstellung eine Viskosität oberhalb von 500 mPas - gemessen bei 20°C in einem Brookfield-Viskosimeter - aufweisen.

8. Verwendung von Tetrahydromyrcenol als chlorstabiler Duftstoff und Verdickungsmittel in hypochlorithaltigen Bleich- und Desinfektionsmitteln, enthaltend Alkylethersulfate oder Alkylethersulfate und Aminoxide.

## Claims

1. Bleaching and disinfectant formulation comprising - based on the formulation -
(a) 1 to 6% by weight of alkali metal hypochlorites,
(b) 0.5 to 5% by weight of alkyl ether sulphates or alkyl ether sulphates and amine oxides,
where the alkyl ether sulphates correspond to the formula (I)
R¹O-(CH₂CH₂O)ₙSO₃X (I)
in which R¹ is an alkyl radical having 12 to 18 carbon atoms, n is 2 to 5 and X is sodium or potassium, and the amine oxides to the formula (II) in which R² is a linear or branched alkyl radical having 12 to 18 carbon atoms, and R³ and R⁴ are each independently R² or an optionally hydroxy-substituted alkyl radical having 1 to 4 carbon atoms,
(c) 0.5 to 2% by weight of alkali metal hydroxides,
(d) 0.5 to 3% by weight of electrolyte salts,
(e) 0.01 to 1% by weight of tetrahydromyrcenol and
(f) 0 to 4% by weight of fatty acid salts,
with the proviso that the quantities mentioned above add up to 100% by weight with water and any other auxiliaries and additives present.

2. Formulation according to Claim 1, **characterized in that** it comprises sodium hypochlorite.

3. Formulation according to Claim 1 or 2, **characterized in that** it comprises sodium hydroxide.

4. Formulation according to one of Claims 1 to 3, **characterized in that** it comprises electrolyte salts selected from the group consisting of alkali metal and/or alkaline earth metal carbonates, chlorides, silicates, phosphates and phosphonates.

5. Formulation according to one of Claims 1 to 4, **characterized in that** it comprises fatty acid salts of the formula (III)
R⁶CO-OX (III)
in which R⁶CO is an acyl radical having 12 to 22 carbon atoms and X is an alkali metal.

6. Formulation according to one of Claims 1 to 5, **characterized in that** it comprises sequestering agents selected from the group consisting of polyacrylates, amine oxide phosphonic acids and lignin sulphonates.

7. Formulation according to one of Claims 1 to 6, **characterized in that**, immediately after production, they have a viscosity above 500 mPas, as measured at 20°C in a Brookfield viscometer.

8. The use of tetrahydromyrcenol as a chlorine-free fragrance and thickener in hypochlorite-containing bleaching and disinfectant formulations, comprising alkyl ether sulphates or alkyl ether sulphates and amine oxides.

## Revendications

1. Agents de blanchiment et de désinfection contenant, par rapport aux agents,
(a) 1 à 6% en poids d'hypochlorite de métal alcalin,
(b) 0,5 à 5% en poids d'alkyléthersulfates ou d'alkyléthersulfates et d'oxydes d'amine,
les alkyléthersulfates correspondant à la formule (I)
R¹O-(CH₂CH₂O)ₙSO₃X (I)
dans laquelle R¹ représente un radical alkyle comprenant 12 à 18 atomes de carbone, n représente les nombres 2 à 5 et X représente sodium ou potassium, et les oxydes d'amine correspondant à la formule (II), dans laquelle R² représente un radical alkyle linéaire ou ramifié comprenant 12 à 18 atomes de carbone et R³ et R⁴ représente indépendamment l'un de l'autre R² ou un radical alkyle le cas échéant substitué par hydroxy, comprenant 1 à 4 atomes de carbone,
(c) 0,5 à 2% en poids d'hydroxydes de métal alcalin,
(d) 0,5 à 3% en poids de sels d'électrolytes,
(e) 0,01 à 1 % en poids de tétrahydromyrcénol et
(f) 0 à 4% en poids de sels d'acide gras
à condition que les données de quantités, avec de l'eau ainsi que le cas échéant d'autres adjuvants et additifs se complètent à 100% en poids.

2. Agents selon la revendication 1, **caractérisés en ce qu'**ils contiennent de l'hypochlorite de sodium.

3. Agents selon la revendication 1 ou 2, **caractérisés en ce qu'**ils contiennent de l'hydroxyde de sodium.

4. Agents selon l'une quelconque des revendications 1 à 3, **caractérisés en ce qu'**ils contiennent des sels d'électrolytes qui sont choisis dans le groupe formé par les carbonates, les chlorures, les silicates, les phosphates et les phosphonates de métal alcalin et/ou alcalino-terreux.

5. Agents selon l'une quelconque des revendications 1 à 4, **caractérisés en ce qu'**ils contiennent des sels d'acide gras de formule (III)
R⁶CO-OX (III)
dans laquelle R⁶CO représente un radical acyle comprenant 12 à 22 atomes de carbone et X représente un métal alcalin.

6. Agents selon l'une quelconque des revendications 1 à 5, **caractérisés en ce qu'**ils contiennent des agents de séquestration qui sont choisis dans le groupe formé par les polyacrylates, les acides phosphoniques d'oxyde d'amine et les ligninesulfonates.

7. Agents selon l'une quelconque des revendications 1 à 6, **caractérisés en ce qu'**ils présentent, immédiatement après la préparation, une viscosité supérieure à 500 mPa.s, mesurée à 20°C dans un viscosimètre de Brookfield.

8. Utilisation de tétrahydromyrcénol comme parfum et épaississant stable au chlore dans des agents de blanchiment et de désinfection contenant de l'hypochlorite, contenant des alkyléthersulfates ou des alkyléthersulfates et des oxydes d'amine.
